# EUROPÄISCHE PATENTSCHRIFT

(11) **EP 1 554 365 B1**
(45) Veröffentlichungstag und Bekanntmachung des Hinweises auf die Patenterteilung: **29.04.2009**
(21) Anmeldenummer: 03748128.0
(22) Anmeldetag: 13.10.2003
(51) Int. Cl.: C10L 1/14

(54) **VERWENDUNG VON HYDROCARBYLVINYLETHERHOMOPOLYMEREN ZUR VERBESSERUNG DER WIRKUNG VON KALTFLIESSVERBESSERERN**
USE OF HOMOPOLYMERS OF HYDROCARBYL VINYLETHERS FOR INCREASING THE EFFECT OF COLD FLOW IMPROVERS
UTILISATION D'HOMOPOLYMÈRES D' ÉTHER VINYLIQUE HYDROCARBYLE POUR AMÉLIORER L'EFFET DE PROMOTEURS D' ÉCOULEMENT À FROID

(30) Priorität: 14.10.2002 DE 10247795
(43) Veröffentlichungstag der Anmeldung: 20.07.2005
(73) Patentinhaber: BASF SE, 67056 Ludwigshafen (DE)
(72) Erfinder: AHLERS, Wolfgang, 67549 Worms (DE); REBHOLZ, Uwe, 67678 Mehlingen (DE); VAN TRIER, Jan, B-2920 Kalmthout (BE)
(74) Vertreter: Reitstötter - Kinzebach
(86) Internationale Anmeldenummer: PCT/EP2003/011309
(87) Internationale Veröffentlichungsnummer: WO 2004/035715

(56) Entgegenhaltungen:
- EP-A- 0 360 419
- EP-A- 1 116 780
- WO-A-00/78897
- DE-A- 2 047 448
- DE-A- 2 062 023
- GB-A- 816 306
- GB-A- 1 154 966
- GB-A- 1 432 019

## Beschreibung

Die vorliegende Erfindung betrifft die Verwendung von Hydrocarbylvinyletherhomopolymeren zur Verbesserung der Wirkung von Kaltfließverbesserern für Brennstoffölzusammensetzungen. Weiterhin betrifft die Erfindung die Verwendung eines Additivs, das ein solches Polymer und einen üblichen Kaltfließverbeserer umfasst, zur Verringerung des CFPP-Wertes sowie gegebenenfalls weiterhin zur Verringerung des CFPP2-Wertes und/oder des Aspirationswertes einer Brennstoffölzusammensetzung.

Paraffinische Wachse enthaltende Mineralöle und Rohöle zeigen bei Temperaturerniedrigung eine deutliche Verschlechterung der Fließeigenschaften. Die Ursache hierfür liegt in der ab der Temperatur des Trübungspunktes (Cloud Point) auftretenden Kristallisation längerkettiger Paraffine, die große plättchenförmige Wachskristalle bilden. Diese Wachskristalle besitzen eine schwammartige Struktur und führen zu einem Einschluß anderer Kraftstoffbestandteile in den Kristallverbund.

Das Auftreten dieser Kristalle führt zur Verschlechterung der Fließeigenschafen der Mineralöle und Rohöle, wodurch bei Gewinnung, Transport, Lagerung und/oder Einsatz der Öle Störungen auftreten können. So kann es beim Transport der Öle durch Rohrleitungen vor allem im Winter zu Ablagerungen an den Rohrwänden und sogar zur völligen Verstopfung kommen. Bei den Mineralölen kann es zur Verstopfung und Verklebung von Brennstofffiltern in Kraftfahrzeugmotoren (Kraftstofffilter) und Feuerungsanlagen kommen, wodurch eine sichere Dosierung der Brennstoffe verhindert wird und unter Umständen eine völlige Unterbrechung der Brennstoffzufuhr eintritt. Bei Temperaturen unterhalb des Stockpunkts (Pour Point, PP) findet schließlich kein Kraftstofffluß mehr statt.

Zur Behebung dieser Probleme setzt man schon seit längerem den Mineralölen und Rohölen Additive in kleinen Konzentrationen zu, die häufig aus einer Kombination von Nucleatoren mit den eigentlichen Kaltfließverbesserern bestehen. Nucleatoren sind Substanzen, die Kristallkeime generieren, die die Bildung von Kleinstkristallen begünstigen. Kaltfließverbesserer besitzen ähnliche Kristallisationseigenschaften wie die in Mineralöl oder Rohöl enthaltenen Paraffine, verhindern jedoch deren Wachstum. Weiterhin werden den Rohölen und Mineralölen Wax Anti-Settling Additive (WASA) zugesetzt, die das Absinken der Kleinstkristalle in den Ölen verhindern.

Derartig additivierte Kraftstoffe passieren Krafstofffilter bei deutlich niedrigeren Temperaturen als nicht additivierte Kraftstoffe. Als Maß für die Filtrierbarkeit von Kraftstoffen bei niedrigen Temperaturen dient der Cold Filter Plugging Point (CFPP; vgl. EN 116, Deutsche Fassung 1997). Bei bestimmten Brennstoffölen treten jedoch zusätzliche Effekte auf, die die Wirkung von Kaltfließverbesserern verschlechtern. Hierzu zählt das Auftreten eines sogenannten CFPP2-Punkts während der Bestimmung des CFPP wertes nach obiger EN116. Dieser weitere CFPP(-Punkt) tritt beim Rückfluß eines filtrierten Brennstofföls aus der Pipette des Analysengeräts auf (vgl. EN 116 Deutsche Fassung 1997, Punkt 4, vorletzter Satz, 2. Halbsatz) und ist erreicht, wenn die Pipette beim Erreichen der nächstniederen Prüftemperatur (um 1 Grad erniedrigt) noch nicht ganz geleert ist. Weiterhin ist bei einzelnen Brennstoffölen ein sogenannter Aspiration-Wert (ein Temperaturwert) bestimmbar, der sich bei der Bestimmung des CFPP-Wertes nach EN 116 in der vorübergehenden Erhöhung der Füllzeit der Pipette äußert, die anschließend vor dem Erreichen des eigentlichen CFPP-Werts progressiv wieder abnimmt (vgl. EN 116, Deutsche Fassung 1997, Punkte 10.1.9 und 10.2.6, Anmerkung). Bei Kraftstoffen äußert sich dies in einer deutlichen Abnahme der Durchflussgeschwindigkeit des Kraftstoffs durch den Kraftstofffilter in einem bestimmten Temperaturbereich. Sowohl CFPP2 als auch Aspiration-Wert bedingen eine Verringerung der Brennstoffölqualität.

Aus dem Stand der Technik sind zahlreiche Kaltfließverbesserer bekannt. So beschreibt die EP-A-0 360 419 Additive zur Verbesserung der Kaltfließeigenschaften von Kraftstoffzusammensetzungen, die Homo- oder Copolymere von Alkylvinylethern und gegebenenfalls weitere übliche Kaltfließverbesserer enthalten.

Die DE-A-2 047 448 beschreibt ein Additivgemisch aus Polyvinylethern mit Ethylen-Vinylacetat-Copolymeren zur Verbesserung der Verpumpbarkeit von Rohölen. Die Verwendung in Brennstoffölen wird nicht beschrieben.

Die EP-A-0360419 beschreibt die Verwendung von C₁-C₁₇-Alkylvinyletherhomo- oder -copolymeren als Kaltfließverbesserer für Brennstofföle.

Die DE-A-2047448 beschreibt die Verwendung eines Gemischs aus Polyvinylethern und Ethylen/Vinylacetat-Copolymeren zur Verbesserung der Verpumpbarkeit von paraffinbasischen Rohölen.

Die DE-A-2062023 beschreibt die Verwendung eines Gemischs aus (A) einem Polymer mit aliphatischen Seitenketten mit wenigstens 14 Kohlenstoffatomen und (B) einem Copolymer aus Ethylen und einem olefinisch ungesättigten, aliphatischen C₃-C₆-Monomer zur Erniedrigung des Stockpunktes von Rohölen und Kraft- und Brennstoffen. Als geeignete Polymere (A) sind unter vielen anderen auch Alkylvinylether-Polymere genannt; exemplifiziert wird jedoch nur ein Acrylsäureester-Polymer.

Die GB 1,154,966 beschreibt die Verwendung von Polymeren aus monoolefinisch ungesättigten aliphatischen Verbindungen mit einer linearen Kohlenwasserstoffseitenkette mit wenigstens 18 Kohlenstoffatomen zur Erniedrigung des Stockpunkte von wachshaltigen Brennstoffölen. Als geeignete Polymere werden unter anderem Vinyletherhomopolymere genannt.

Nachteilig bei den Additive des Standes der Technik ist, dass sie den CFPP-Wert von Brennstoffölen zuweilen nicht oder nur wenig reduzieren. Außerdem beschreibt der Stand der Technik keine Additive, welche eine Wirkung auf den CFPP2- und/oder Aspiration-Wert der Brennstofföle besitzen.

Aufgabe der vorliegenden Erfindung war es daher, die wirkung üblicher Kaltfließverbesserer weiter zu verbessern. Insbesondere sollte das Additiv die Wirkung der Kaltfließverbesserer auf die Verringerung des CFPP-Wertes von Brennstoffölzusammensetzungen verbessern und gegebenenfalls zu einer Verringerung oder Beseitigung der CFPP2-Werte und/oder zur Vermeidung von Aspirationseffekten führen.

Die Aufgabe wurde gelöst durch die Verwendung eines Homopolymers eines Hydrocarbylvinylethers zur Verbesserung der Wirkung von Kaltfließverbesserern für Brennstoffölzusammensetzungen, der ausgewählt ist unter Copolymeren von Ethylen mit wenigstens einem Vinylcarbonsäureester, wobei das Gewichtsverhältnis von Wirkungsverbesserer zu Kaltfließverbesserer 1:5 bis 1:500 beträgt.

Im Rahmen der vorliegenden Erfindung versteht man unter Hydrocarbyl einen Kohlenwasserstoffrest, der über ein Kohlenstoffatom an die Etherfunktion des Vinylethers gebunden ist. Bei dem Kohlenwasserstoffrest kann es sich beispielsweise um einen aliphatischen Rest, wie Alkyl und Alkenyl, der gegebenenfalls mit wenigstens einem aromatischen und/oder alicyclischen Rest substituiert ist, einen alicyclischen Rest, wie Cycloalkyl oder Cycloalkenyl, der gegebenenfalls mit wenigstens einem aromatischen und/oder aliphatischen Rest substituiert ist, oder einen aromatischen Rest, der gegebenenfalls mit wenigstens einem aliphatischen und/oder alicyclischen Rest substituiert ist, handeln. Die aliphatischen und alicyclischen Reste können durch wenigstens eine Gruppierung O, S, NR⁵, oder CO unterbrochen sein. Der Kohlenwasserstoffrest kann des weiteren durch wenigstens einen Rest, wie OR⁵, SR⁵, NR⁵R⁶, COR⁵, COOR⁵ oder CONR⁵R⁶ substituiert sein, wobei die Reste R⁵ und R⁶ wie nachstehend definiert sind.

Das Homopolymer des Hydrocarbylvinylethers besitzt vorzugsweise folgende Strukturformel I: worin
- R¹: für C₁-C₄₀-Alkyl, das gegebenenfalls durch eine oder mehrere Gruppierungen, die ausgewählt sind unter CO, NR⁵, O und S, unterbrochen, und/oder durch einen oder mehrere Reste, die ausgewählt sind unter NR⁵R⁶, OR⁵, SR⁵, COR⁵, COOR⁵, CONR⁵R⁶ und Aryl, substituiert ist, oder für Aryl steht,
- R², R³ und R⁴: jeweils unabhängig voneinander für H oder C₁-C₄₀-Alkyl stehen,
- R⁵ und R⁶: jeweils unabhängig voneinander für H oder für C₁-C₄-Alkyl stehen und
- n: für eine Zahl von 2 bis 3000 steht.

In obiger Definition der Reste R¹, R², R³ und R⁴ steht C₁-C₄₀-Alkyl insbesondere für Methyl, Ethyl, n-Propyl, Isopropyl, n-Butyl, sec-Butyl, Isobutyl, tert-Butyl, Pentyl, Hexyl, Heptyl, Octyl, 2-Ethylhexyl, Nonyl, Decyl, Undecyl, Dodecyl, Tridecyl, Tetradecyl, Pentadecyl, Hexadecyl, Heptadecyl, Octadecyl, Nonadecyl, Eicosyl, Docosyl, Tricosyl, Tetracosyl, Pentacosyl, Hexacosyl, Heptacosyl, Octacosyl, Nonacosyl, Squalyl und die höheren Homologen sowie die dazugehörigen Stellungsisomere.

In der Definition für R⁵ und R⁶ steht C₁-C₄-Alkyl insbesondere für Methyl, Ethyl, n-Propyl, Isopropyl, n-Butylp sec-Butyl, Isobutyl und tert-Butyl.

In der Definition von R¹ steht Aryl vorzugsweise für C₆-C₁₄-Aryl, wie Phenyl, Naphthyl, Anthracenyl und Phenanthryl, wobei der Arylrest gegebenenfalls durch einen oder mehrere Reste, die ausgewählt sind unter C₁-C₄₀-Alkyl, OR⁵, SR⁵, NR⁵R⁶, COOR⁵, CONR⁵R⁶ und Aryl, substituiert ist.

R¹ steht vorzugsweise für C₁-C₄₀-Alkyl, besonders bevorzugt für C₁-C₃₀-Alkyl und insbesondere für C₂-C₂₂-Alkyl. Der Alkylrest ist vorzugsweise wenig verzweigt oder linear, insbesondere linear. Weiterhin ist der Alkylrest durch die oben aufgeführten Gruppierungen weder unterbrochen noch substituiert.

R², R³ und R⁴ stehen vorzugsweise für H.

Bevorzugte Verbindungen der Formel I weisen außerdem ein zahlenmittleres Molekulargewicht Mn im Bereich von etwa 1000 bis 20000, insbesondere 2000 bis 20000, vorzugsweise 3000 bis 15000, auf.

Die Kaltfließverbesserer sind ausgewählt unter
a) Copolymeren von Ethylen mit wenigstens einem weiteren ethylenisch ungesättigten Monomer, wobei das ethylenisch umgesättigte Monomer ein Vinylcarbonsäureester ist.
b) Kammpolymeren;
c) Polyoxyalkylenen;
d) polaren Stickstoffverbindungen;
e) Sulfocarbonsäuren oder Sulfonsäuren oder deren Derivaten; und
f) Poly(meth) acrylsäureestern.

Geeignete Vinylcarbonsäureester sind beispielsweise die Vinylester von Carbonsäuren mit 2 bis 20 Kohlenstoffatomen, deren Kohlenwasserstoffrest linear oder verzweigt sein kann. Unter den Carbonsäuren mit verzweigtem Kohlenwasserstoffrest sind solche bevorzugt, deren Verzweigung sich in der α-Position zur Carboxylgruppe befindet, wobei das α-Kohlenstoffatom besonders bevorzugt tertiär ist, d. h. die Carbonsäure eine sogenannte Neocarbonsäure ist. Vorzugsweise ist der Kohlenwasserstoffrest der Carbonsäure jedoch linear.

Beispiele für geeignete Vinylcarbonsäureester sind Vinylacetat, Vinylpropionat, Vinylbutyrat, Neopentansäurevinylester, Hexansäurevinylester, Neononansäurevinylester, Neodecansäurevinylester. Ein besonders bevorzugter Alkenylcarbonsäureester ist Vinylacetat.

Geeignet sind auch Copolymere, die zwei oder mehrere voneinander verschiedene Alkenylcarbonsäureester einpolymerisiert enthalten, wobei diese sich in der Alkenylfunktion und/oder in der Carbonsäuregruppe unterscheiden. Ebenfalls geeignet sind Copolymere, die neben dem/den Alkenylcarbonsäureester(n) wenigstens ein Olefin und/oder wenigstens ein (Meth)Acrylsäureester einpolymerisiert enthalten.

Geeignete Olefine sind beispielsweise solche mit 3 bis 10 Kohlenstoffatomen sowie mit 1 bis 3, vorzugsweise mit 1 oder 2, insbesondere mit einer, Kohlenstoff-Kohlenstoff-Doppelbindung. Im zuletzt genannten Fall kann die Kohlenstoff-Kohlenstoff-Doppelbindung sowohl terminal (α-Olefin) als auch intern angeordnet sein kann. Bevorzugt sind jedoch α-Olefine, besonders bevorzugt α-Olefine mit 3 bis 6 Kohlenstoffatomen, wie Propen, 1-Buten, 1-Penten und 1-hexen.

Geeignete (Meth)Acrylsäureester sind beispielsweise Ester der (Meth)Acrylsäure mit C₁-C₁₀-Alkanolen, insbesondere mit Methanol, Ethanol, Propanol, Isopropanol, n-Butanol, sec-Butanol, Isobutanol, tert-Butanol, Pentanol, Hexanol, Heptanol, Octanol, 2-Ethylhexanol, Nonanol und Decanol.

Das ethylenisch ungesättigte Monomer ist im Copolymer in einer Menge von vorzugsweise 1 bis 30 Mol.-%, besonders bevorzugt von 1 bis 25 Mol.-% und insbesondere von 5 bis 20 Mol.-%, bezogen auf das Gesamtcopolymer, einpolymerisiert.

Das Copolymer a) weist vorzugsweise ein zahlenmittleres Molekulargewicht Mₙ von 500 bis 20000, besonders bevorzugt von 1000 bis 15000, auf.

Geeignet sind auch Gemische von Copolymeren a) mit wenigstens einem der Kaltfließverbesserer b) bis f):
b) Kammpolymeren;
c) Polyoxyalkylenen;
d) polaren Stickstoffverbindungen;
e) Sulfocarbonsäuren oder Sulfonsäuren oder deren Derivaten; und
f) Pely(meth) acrylsäureestern.

Kammpolymere b) sind beispielsweise solche, die in "Comb-Like Polymers. Structure and Properties", N. A. Platé und V. P. Shibaev, J. Poly. Sci. Macromolecular Revs. 8, Seiten 117 bis 253 (1974) beschrieben sind. Von den dort beschriebenen sind beispielsweise Kammpolymere der Formel II geeignet worin
D für R⁷, COOR⁷, OCOR⁷, R⁸, COOR⁷ oder OR⁷ steht,
E für H, CH₃, D oder R⁸ steht,
G für H oder D steht,
J für H, R⁸, R⁸COOR⁷, Aryl oder Heterocyclyl steht,
K für H, COOR⁸, OCOR⁸, OR⁸ oder COOH steht,
L für H, R⁸, COOR⁸, OCOR⁸, COOH oder Aryl steht,
R⁷ für einen Kohlenwasserstoffrest mit wenigstens 10 Kohlenstoffatomen, vorzugsweise mit 10 bis 30 Kohlenstoffatomen, steht,
R⁸ für einen Kohlenwasserstoffrest mit wenigstens einem Kohlenstoffatom, vorzugsweise mit 1 bis 30 Kohlenstoffatomen, steht,
m für einen Molenbruch im Bereich von 1,0 bis 0,4 steht und
n für einen Molenbruch im Bereich von 0 bis 0,6 steht.

Bevorzugte Kammpolymere sind beispielsweise durch die Copolymerisation von Maleinsäureanhydrid oder Fumarsäure mit einem anderen ethylenisch ungesättigten Monomer, beispielsweise mit einem α-Olefin oder einem ungesättigten Ester, wie Vinylacetat, und anschließende Veresterung der Anhydrid- bzw. Säurefunktion mit einem Alkohol mit wenigstens 10 Kohlenstoffatomen erhältlich. Weitere bevorzugte Kammpolymere sind Copolymere von α-Olefinen und veresterten Comonomeren, beispielsweise veresterte Copolymere von Styrol und Maleinsäureanhydrid oder veresterte Copolymere von Styrol und Fumarsäure. Auch Gemische von Kammpolymeren sind geeignet. Kammpolymere können auch Polyfumarate oder Polymaleinate sein.

Geeignete Polyoxyalkylene c) sind beispielsweise Polyoxyalkylenester, -ether, -ester/ether und Gemische davon. Bevorzugt enthalten die Polyoxyalkylenverbindungen wenigstens eine, besonders bevorzugt wenigstens zwei lineare Alkylgruppen mit 10 bis 30 Kohlenstoffatomen und eine Polyoxyalkylengruppe mit einem Molekulargewicht von bis zu 5000. Die Alkylgruppe des Polyoxyalkylenrestes enthält dabei vorzugsweise 1 bis 4 Kohlenstoffatome. Derartige Polyoxyalkylenverbindungen sind beispielsweise in der EP-A-0 061 895 sowie in der US 4,491,455 beschrieben, worauf hiermit im vollem Umfang Bezug genommen wird. Bevorzugte Polyoxyalkylenester, -ether und ester/ether besitzen die allgemeine Formel III

R⁹⁅O-(CH₂)_{y}⁆ₓO-R¹⁰ (III)

worin
R⁹ und R¹⁰ jeweils unabhängig voneinander für R¹¹, R¹¹-CO-, R¹¹-O-CO(CH₂)_{z}- oder R¹¹-O-CO(CH₂)_{z}-CO- stehen,
R¹¹ für lineares C₁-C₃₀-Alkyl steht,
y für eine Zahl von 1 bis 4 steht,
x für eine Zahl von 2 bis 200 steht, und
z für eine Zahl von 1 bis 4 steht.

Bevorzugte Polyoxyalkylenverbindungen der Formel III, in denen sowohl R⁹ als auch R¹⁰ für R¹¹ stehen, sind Polyethylenglykole und Polypropylenglykole mit einem zahlenmittleren Molekulargewicht von 100 bis 5000. Bevorzugte Polyoxyalkylene der Formel III, in denen einer der Reste R⁹ und R¹⁰ für R¹¹ und der andere für R¹¹-CO-steht, sind Polyoxyalkylenester von Fettsäuren mit 10 bis 30 Kohlenstoffatomen, wie Stearinsäure oder Behensäure. Bevorzugte Polyoxyalkylenverbindungen, in denen sowohl R⁹ als auch R¹⁰ für einen Rest R¹¹-CO- stehen, sind Diester von Fettsäuren mit 10 bis 3 Kohlenstoffatomen, bevorzugt von Stearin- oder Behensäure.

Die polaren Stickstoffverbindungen d), die geeigneterweise öllös lich sind, können sowohl ionisch als auch nicht ionisch sein und besitzen vorzugsweise wenigstens einen, besonders bevorzugt wenigstens 2 Substituenten der Formel >NR¹², worin R¹² für einen C₈-C₄₀-Kohlenwasserstoffrest steht. Die Stickstoffsubstituenten können auch quaternisiert, das heißt in kationischer Form, vorliegen. Ein Beispiel für solche Stickstoffverbindungen sind Ammoniumsalze und/oder Amide, die durch die Umsetzung wenigstens eines mit wenigstens einem Kohlenwasserstoffrest substituierten Amins mit einer Carbonsäure mit 1 bis 4 Carboxylgruppen bzw. mit einem geeignetem Derivat davon erhältlich sind. Vorzugsweise enthalten die Amine wenigstens einen linearen C₈-C₄₀-Alkylrest. Geeignete primäre Amine sind beispielsweise Octylamin, Nonylamin, Decylamin, Undecylamin, Dodecylamin, Tetradecylamin und die höheren linearen Homologen. Geeignete sekundäre Amine sind beispielsweise Dioctadecylamin und Methylbehenylamin. Geeignet sind auch Amingemische, insbesondere großtechnisch zugänglicher Amingemische, wie Fettamine oder hydrierte Tallamine, wie sie beispielsweise in Ullmanns Encyclopedia of Industrial Chemistry, 6th edition, 2000 electronic release, Kapitel "Amines, aliphatic" beschrieben werden. Für die Umsetzung geeignete Säuren sind beispielsweise Cyclohexan-1,2-Dicarbonsäure, Cyclohexen-1,2-Dicarbonsäure, Cyclopentan-1,2-Dicarbonsäure, Naphthalindicarbonsäure, Phthalsäure, Isophthalsäure, Terephthalsäure und mit langkettigen Kohlenwasserstoffresten substituierte Bernsteinsäuren.

Ein weiteres Beispiel für polare Stickstoffverbindungen sind Ringsysteme, die wenigstens zwei Substituenten der Formel -A-NR¹³R¹⁴ tragen, worin A für eine lineare oder verzweigte aliphatische Kohlenwasserstoffgruppe steht, die gegebenenfalls durch eine oder mehrere Gruppen, die ausgewählt sind unter O, S, NR und CO, unterbrochen ist, und R¹³ und R¹⁴ für einen C₉-C₄₀-Kohlenwasserstoffrest stehen, der gegebenenfalls durch eine oder mehrere Gruppen, die ausgewählt sind unter O, S, NR⁵ und CO, unterbrochen und/oder durch einen oder mehrere Substituenten, die ausgewählt sind unter OH, SH und NR⁵R⁶ substituiert ist, wobei R⁵ und R⁶ wie vorstehend definiert sind. Vorzugsweise ist A eine Methylen- oder Polymethylengruppe mit 2 bis 20 Methyleneinheiten. Beispiele für geeignete Reste R¹³ und R¹⁴ sind 2-Hydroxyethyl, 3-Hydroxypropyl, 4-Hydroxybutyl, 2-Ketopropyl, Ethoxyethyl und Propoxypropyl. Bei dem cyclischen System kann es sich sowohl um homocyclische, heterocyclische, kondensierte polycyclische oder nicht kondensierte polycyclische Systeme handeln. Vorzugsweise ist das Ringsystem carbo- oder heteroaromatisch, insbesondere carboaromatisch. Beispiele für derartige polycyclische Ringsysteme sind kondensierte benzoide Strukturen, wie Naphthalin, Anthracen, Phenanthren und Pyren, kondensierte nichtbenzoide Strukturen, wie Azulen, Inden, Hydrinden und Fluoren, nicht kondensierte Polycyclen, wie Diphenyl, Heterocyclen, wie Chinolin, Indol, Dihydroindol, Benzofuran, Cumarin, Isocumarin, Benzthiophen, Carbazol, Diphenylenoxid und Diphenylensulfid, nicht aromatische oder teilweise gesättigte Ringsysteme, wie Decalin, und dreidimensionale Strukturen, wie α-Pinen, Camphen, Bornylen, Norbonan, Norbonen, Bicyclooctan und Bicycloocten.

Ein weiteres Beispiel für geeignete polare Stickstoffverbindungen sind Kondensate von langkettigen primären oder sekundären Aminen mit Carboxylgruppen-haltigen Polymeren.

Die hier genannten polaren Stickstoffverbindungen sind in der WO 00/44857 sowie in den darin genannten Literaturstellen beschrieben, worauf hiermit im vollem Umfang Bezug genommen wird.

Geeignete polare Stickstoffverbindungen sind z.B. auch in der DE-A-198 48 621 der DE-A-196 22 052 oder der EP-B-398 101 beschrieben, worauf hiermit Bezug genommen wird. Geeignete Sulfocarbonsäuren/Sulfonsäuren bzw. deren Derivate e) sind beispielsweise solche der allgemeinen Formel IV worin
Y für SO₃⁻(NR¹⁵₃R¹⁶)⁺, SO₃-(NHR¹⁵₂R¹⁶)⁺, SO₃⁻(NH₂R¹⁵R¹⁶)⁺, SO₃-(NH₃R¹⁶)⁺ oder SO₂NR¹⁵R¹⁶ steht,
X für Y, CONR¹⁵R¹⁷, CO₂⁻(NR¹⁵₃R¹⁷)⁺, CO₂⁻(NHR¹⁵₂R¹⁷)⁺, R¹⁸-COOR¹⁷, NR¹⁵COR¹⁷, R¹⁸OR¹⁷, R¹⁸OCOR¹⁷, R¹⁸R¹⁷, N(COR¹⁵)R¹⁷ oder Z⁻(NR¹⁵₃R¹⁷)⁺ steht,
worin
R¹⁵ für einen Kohlenwasserstoffrest steht,
R¹⁶ und R¹⁷ für Alkyl, Alkoxyalkyl oder Polyalkoxyalkyl mit wenig stens 10 Kohlenstoffatomen in der Hauptkette stehen,
R¹⁸ für C₀-C₅-Alkylen steht,
Z- für ein Anionenäquivalent steht und
A und B für Alkyl, Alkenyl oder zwei substituierte Kohlenwasserstoffreste stehen oder gemeinsam mit den Kohlenstoffatomen, an die sie gebunden sind, ein aromatisches oder cycloaliphatisches Ringsystem bilden.

Derartige Sulfocarbonsäuren bzw. Sulfonsäuren und ihre Derivate sind in der EP-A-0 261 957 beschrieben, worauf hiermit im vollem Umfang Bezug genommen wird.

Geeignete Poly(meth)acrylsäureester f) sind sowohl Homo- als auch Copolymere von Acryl- und Methacrylsäureestern. Bevorzugt sind Copolymere von wenigstens zwei voneinander verschiedenen (Meth)Acrylsäureestern, die sich bezüglich des einkondensierten Alkohols unterscheiden. Gegebenenfalls enthält das Copolymer noch ein weiteres, davon verschiedenes olefinisch ungesättigtes Monomer einpolymerisiert. Das gewichtsmittlere Molekulargewicht des Polymers beträgt vorzugsweise 50000 bis 500000. Ein besonders bevorzugtes Polymer ist ein Copolymer von Methacrylsäure und Methacrylsäureestern von gesättigten C₁₄- und C₁₅-Alkoholen, wobei die säuregruppe mit hydriertem Tallamin neutralisiert sind. Geeignete Poly(meth)acrylsäureester sind beispielsweise in der WO 00/44857 beschrieben, worauf hiermit in vollem Umfang Bezug genommen wird.

Bevorzugt verwendet man als Kaltfließverbesserer Copolymere von Ethylen mit wenigstens einem weiteren ethylenisch ungesättigten Monomer a). Bezüglich bevorzugter Copolymere wird auf die vorstehend gemachten Ausführungen verwiesen.

Unter Brennstoffölzusammensetzungen versteht man bevorzugt Kraftstoffe. Geeignete Kraftstoffe sind Ottokraftstoffe und Mitteldestillate, wie Dieselkraftstoffe, Heizöl oder Kerosin, wobei Dieselkraftstoff und Heizöl bevorzugt sind.

Bei den Heizölen handelt es sich beispielsweise um schwefelarme oder schwefelreiche Erdölraffinate oder um Stein- oder Braunkohledestillate, die üblicherweise einen siedebereich von 150 bis 400 °C aufweisen. Vorzugsweise handelt es sich bei den Heizölen um schwefelarme Heizöle, beispielsweise um solche mit einem Schwefelgehalt von höchstens 0,1 Gew.-%, bevorzugt von höchstens 0,05 Gew.-%, besonders bevorzugt von höchstens 0,005 Gew.-%, und insbesondere von höchstens 0,001 Gew.-%.

Bei den Dieselkraftstoffen handelt es sich beispielsweise um Erdölraffinate, die üblicherweise einen Siedebereich von 100 bis 400 °C haben. Dies sind meist Destillate mit einem 95%-Punkt bis zu 360 °C oder auch darüber hinaus. Dies können aber auch sogenannte "Ultra low sulfur diesel" oder "City diesel" sein, gekennzeichnet durch einen 95%-Punkt von beispielsweise maximal 345 °C und einem Schwefelgehalt von maximal 0,005 Gew.-% oder durch einen 95%-Punkt von beispielsweise 285 °C und einem Schwefelgehalt von maximal 0,001 Gew.-%. Neben den durch Raffination erhältlichen Dieselkraftstoffen sind solche, die durch Kohlevergasung oder Gasverflüssigung ("gas to liquid" (GTL) Kraftstoffe) erhältlich sind, geeignet. Geeignet sind auch Mischungen der vorstehend genannten Dieselkraftstoffe mit regenerativen Kraftstoffen, wie Biodiesel oder Bioethanol.

Besonders bevorzugt wird das erfindungsgemäße Additivgemisch zur Additivierung von Dieselkraftstoffen mit niedrigem Schwefelgehalt, das heißt mit einem Schwefelgehalt von weniger als 0,05 Gew.-%, vorzugsweise von weniger als 0,02 Gew.-%, insbesondere von weniger als 0,005 Gew.-% und speziell von weniger als 0,001 Gew.-% Schwefel oder zur Additivierung von Heizöl mit einem niedrigen Schwefelgehalt, beispielsweise mit einem Schwefelgehalt von höchstens 0,1 Gew.-%, bevorzugt von höchstens 0.05 Gew.-%, besonders bevorzugt von höchstens 0,005 Gew.-%, und insbesondere von höchstens 0,001 Gew.-%, verwendet.

Das Hydrocarbylvinylether-Homopolymer (Wirkungsverbesserer) wird vorzugsweise in einem Mengenanteil, bezogen auf die Gesamtmenge der Brennstoffölzusammensetzung, eingesetzt, der für sich gesehen im wesentlichen keinen Einfluß auf die Kaltfließeigenschaften der Brennstoffölzusammensetzungen besitzt. Besonders bevorzugt wird der wirkungsverbesserer in einer Menge von 0,0001 bis 0,005 Gew.-%, insbesondere von 0,0001 bis 0,001 Gew.-%, bezogen auf die Gesamtmenge der Brennstoffölzusammensetzung, eingesetzt.

Das Gewichtsverhältnis von Wirkungsverbesserer zur Kaltfließverbesserer beträgt vorzugsweise 1:5 bis 1:500 stärker bevorzugt 1:9 bis 1:500, insbesondere 1:19 bis 1:500 und speziell 1:24 bis 1:200.

Ein weiterer Gegenstand der vorliegenden Erfindung ist die Verwendung eines Additivgemischs, umfassend
i) als Komponente A wenigstens ein Homopolymer eines Hydrocarbylvinylethers und
ii) als Komponente B wenigstens einen Kaltfließverbesserer, der ausgewählt ist unter Copolymeren von Ethylen mit wenigstens einem Vinylcarbonsäureester,
zur Verringerung des CFPP-Werts einer Brennstoffölzusammensetzung und gegebenenfalls außerdem zur Verringerung des CFPP2-Werts und / oder zur Vermeidung von Aspirationseffekten, wobei das Gewichtsverhältnis von Komponente A zu Komponente B von 1:5 bis 1:500 beträgt.

Die vorstehend gemachten Ausführungen zu den geeigneten und bevorzugten Hydrocarbylvinylether-Bomopolymeren, Kaltfließverbesserern und Brennstoffölzusammensetzungen gelten hier entsprechend.

Ein weiterer Gegenstand der vorliegenden Erfindung ist die Verwendung eines Additivgemischs, umfassend
i) als Komponente A wenigstens ein Homopolymer eines Hydrocarbylvinylethers und
ii) als Komponente B wenigstens einen Kaltfließverbesserer, der ausgewählt ist unter Copolymeren von Ethylen mit wenigstens einem Vinylcarbonsäureester
mit einem Gewichtsverhältnis von Komponente A zu Komponente B von 1:5 bis 1:500 zur Additivierung von Brennstoffölzusammensetzungen.

Auch hier wird auf die vorstehend gemachten Ausführungen zu Hydrocarbylvinylether-Homopolymeren, Kaltfließverbesserern und Brennstoffölzusammensetzungen verwiesen.

Vorzugsweise dienen die erfindungsgemäß verwendeten Additivgemische zur Verbesserung der Kaltfließeigenschaften von Brennstoffölzusammensetzungen, wie beispielsweise die Erniedrigung des Cloud Points, des Pour Points, der Viskosität und insbesondere des CFPP-Wertes.

Weiterhin ist Gegenstand der vorliegenden Erfindung ein Additivgemisch, umfassend
a) wenigstens eine Komponente A gemäß obiger Definition und
b) wenigstens eine Komponente B gemäß obiger Definition,
wobei das Gewichtsverhältnis von Komponente A zu Komponente B 1:5 bis 1:500 beträgt.

Auch hier gelten die vorstehen gemachten Ausführungen zu den geeigneten und bevorzugten Hydrocarbylvinyletherhomopolymeren und Kaltfließverbesserern.

Vorzugsweise beträgt das Gewichtsverhältnis von Komponente A zu Komponente B 1:9 bis 1:500, besonders bevorzugt 1:15 bis 1:500, noch stärker bevorzugt 1:20 bis 1:500 und speziell 1:24 bis 1:200.

Außerdem ist Gegenstand der vorliegenden Erfindung eine Brennstoffölzusamensetzung, enthaltend eine Hauptmenge eines Kohlenwasserstoff-Brennstoffs und eine wirksame Menge eines wie vorstehend definierten Additivgemischs und gegebenenfalls mindestens einen weiteren üblichen Zusatzstoff.

Auf die vorstehend gemachten Ausführungen zu Brennstoffölzusammensetzungen und Additivgemischen wird hiermit verwiesen.

Schließlich ist Gegenstand der vorliegenden Anmeldung ein Additivkonzentrat, enthaltend ein wie vorstehend definiertes Additivgemisch und wenigstens ein Verdünnungsmittel sowie gegebenenfalls mindestens einen weiteren Zusatzstoff.

Geeignete Verdünnungsmittel sind beispielsweise bei der Erdölverarbeitung anfallende Fraktionen, wie Kerosin, Naphtha oder Brightstock. Geeignet sind darüberhinaus aromatische und aliphatische Kohlenwasserstoffe und Alkoxyalkanole. Bei Mitteldestillaten, insbesondere bei Dieselkraftstoffen und Heizölen bevorzugt verwendete Verdünnungsmittel sind Naphtha, Kerosin, Dieselkraftstoffe, aromatische Kohlenwasserstoffe, wie Solvent Naphtha schwer, Solvesso^{®} oder Shellsol^{®} sowie Gemische dieser Lösungs- und Verdünnungsmittel.

Das erfindungsgemäße Additivgemisch liegt in den Konzentraten vorzugsweise in einer Menge von 0,1 bis 80 Gew.-%, besonders bevorzugt von 1 bis 70 Gew.-% und insbesondere von 20 bis 60 Gew.-%, bezogen auf das Gesamtgewicht des Konzentrats, vor.

Geeignete Zusatzstoffe, die im erfindungsgemäßen Kraftstoff bzw. Konzentrat neben den erfindungsgemäßen Additivgemischen enthalten sein können, insbesondere für Dieselkraftstoffe und Heizöle, umfassen Detergentien, Korrosionsinhibitoren, Dehazer, Demulgatoren, Schaumverhinderer ("Antifoam"), Antioxidantien, Metalldesaktivatoren, multifunktionelle Stabilisatoren, Cetanzahlverbesserer, Verbrennungsverbesserer, Farbstoffe, Marker, Lösungsvermittler, Antistatika, Schmierfähigkeitsverbesserer, von den vorstehend genannten verschiedene die Kälteeigenschaften verbessernde Additive, wie Fließverbesserer ("MDFI"), Paraffindispergatoren ("WASA") und die Kombination der beiden zuletzt genannten Additive ("WAFI").

Die Verwendung von Hydrocarbylvinylether-Homopolymeren führt zu einer verbesserten Wirkung üblicher Kaltfließverbesserer auf die Kaltfließeigenschaften von Brennstoffölzusammensetzungen, insbesondere zu einer wirksameren Herabsetzung des CFPP-Wertes. Infolgedessen können die Kaltfließverbesserer in deutlich geringeren Mengen eingesetzt werden als bislang erforderlich.

Die nachfolgenden Beispiele veranschaulichen die Erfindung, ohne sie jedoch einzuschränken.

### Beispiele

Zur Untersuchung des Kaltfließverhaltens von Brennstoffölzusammensetzungen wurden sechs verschiedene Mitteldestillate mit unterschiedlichen Kaltfließverbesserern allein oder im Gemisch mit Hydrocarbyvinylether-Homopolymeren versetzt und der CFPP-Wert nach EN 116 bestimmt.

### Folgende Mitteldestillate wurden verwendet

Mitteldestillat A (Q8): CP = 2,4 °C; CFPP = -1 °C; d = 855g/cm³; n-Paraffingehalt = 21%; Siedebeginn = 166 °C, 20%-Punkt = 219 °C; 90%-Punkt = 349 °C; Siedeende = 380 °C
Mitteldestillat B (Nerefco): CP = -4,2 °C; CFPP = -5 °C; 88% HOB; 12% LCO
Mitteldestillat C (Nerefco): CP = 2,0 °C; CFPP = 1,0 °C; 80% HOB; 10% HGO; 10% LCO
Mitteldestillat D (Total Fina Elf France): CP = 2 °C; CFPP = -6 °C; d = 855g/cm³; Siedebeginn = 155 °C, 20%-Punkt = 202 °C; 90%-Punkt = 350 °C; Siedeende = 375 °C
Mitteldestillat E (Nerefco): CFPP = 2 °C; 8% HGO; 8% LCO
Mitteldestillat F (Total Fina Elf France): CFPP = 0 °C
LCO = Light cycle oil
   HGO = Heavy gas oil
   HOB = Heating oil blend

Als Kaltfließverbesserer (MDFI) wurden folgende Polymere verwendet:
MDFI 1: Ethylen-Vinylacetat-basierte Polymermischung (Keroflux 3283)
MDFI 2: Ethylen-Vinylacetat-basierte Polymermischung (Keroflux ES 6103)
MDFI 3: Ethylen-Vinylacetat-basierte Polymermischung (Keroflux ES 6305)
MDFI 4: Ethylen-Vinylacetat-basierte Polymermischung (Keroflux ES 6309)
MDFI 5: Ethylen-Vinylacetat-basierte Polymermischung (Keroflux ES 6100)
MDFI 6: Ethylen-Vinylacetat-basierte Polymermischung (Keroflux ES 6204)
MDFI 7: Ethylen-Vinylacetat-basierte Polymermischung (Keroflux ES 6203)
MDFI 8: Ethylen-Vinylacetat-basierte Polymermischung (Keroflux ES 6205)
MDFI 9: Ethylen-Vinylacetat-basierte Polymermischung (Keroflux ES 6310)

Als Wirkungsverbesserer wurden folgenden Polyvinylether (PVE) eingesetzt:
PVE 1: 40 Gew.-%ige Lösung von Polyoctadecylvinylether (Mₙ = 3525; M_{w} = 12208.) in Solvesso 150
PVE 2: 10 Gew.-%ige Lösung von Polyoctadecylvinylether/Polystearylvinylether-Gemisch (85/15) in Solvesso 150
PVE 3: 10 Gew.-%ige Lösung von Polyoctadecylvinylether (Mₙ = 3525; M_{w} = 12208) in Solvesso 150
PVE 4: 10 Gew.-%ige Lösung von Polyoctadecylvinylether (Mₙ = 10785; M_{w} = 43125) in Solvesso 150

Die Wirkungverbesserer PVE 1 bis 4 wurden in einer Menge von 0,5 bis 4 Gew.-% Reinsubstanz, bezogen auf die Menge an Kaltfließverbesserer, eingesetzt.

In nachfolgender Tabelle sind die CFPP-Werte von Mitteldestillaten aufgeführt, die einerseits nur mit Kaltfließverbesserern und andererseits mit dem erfindungsgemäßen Gemisch aus Kaltfließverbesserern und Polyvinylethern additiviert waren.

| Versuch Nr. | Mitteldestillat | Kaltfließverbesserer (MDFI)/ Wirkungsverbesserer (PVE) | Menge [ppm] | CFPP [°C] |
|---|---|---|---|---|
| 1 | A | MDFI 3 | 150 | - |
| 2 | | | 200 | -9 |
| 3 | | | 300 | -9 |
| 4 | | | 400 | -11 |
| 5 | | | 500 | -14 |
| 6 | | MDFI 3 + 10% PVE 1 | 150 | -8 |
| 7 | | | 200 | -13 |
| 8 | | | 300 | -15 |
| 9 | | | 400 | - |
| 10 | | | 500 | - |
| 11 | B | MDFI 3 | 100 | -2 |
| 12 | | | 150 | - |
| 13 | | | 250 | -9 |
| 14 | | | 300 | -11 |
| 15 | | | 350 | -18 |
| 16 | | MDFI 3 + 10% PVE 1 | 100 | -8 |
| 17 | | | 150 | -12 |
| 18 | | | 250 | -19 |
| 19 | | | 300 | - |
| 20 | | | 350 | - |
| 21 | C | 90 % MDFI 2 + 10% MDFI 7 | 250 | 1 |
| 22 | | 90 % MDFI 2 + 10% MDFI 7 + 10% PVE 1 | 250 | -14 |
| 23 | | MDFI 3 | 150 | 1 |
| 24 | | | 250 | -6 |
| 25 | | | 300 | -12 |
| 26 | | MDFI 3 + 10% PVE 3 | 150 | -2 |
| 27 | | | 250 | -15 |
| 28 | | | 300 | - |
| 29 | | MDFI 3 + 10% PVE 2 | 150 | - |
| 30 | | | 250 | -8 |
| 31 | | | 300 | - |
| 32 | D | MDFI 2 | 150 | - |
| 33 | | | 200 | 0 |
| 34 | | | 300 | 0 |
| 35 | | MDFI 2 + 5% PVE 1 | 150 | -3 |
| 36 | | | 200 | -10 |
| 37 | | | 300 | - |
| 38 | E | MDFI 3 | 200 | -1* |
| 39 | | | 300 | -10 |
| 40 | | MDFI 3 + 10% PVE 4 | 200 | -9 |
| 41 | | | 300 | -13 |
| 42 | F | MDFI 2 | 200 | - |
| 43 | | | 300 | 0 |
| 44 | | | 400 | -3 |
| 45 | | | 500 | -12 |
| 46 | | MDFI 2 + 5% PVE 3 | 200 | -9 |
| 47 | | | 300 | -12 |
| 48 | | | 400 | - |
| 49 | | | 500 | - |
| 50 | | MDFI 2 + 5% PVE 4 | 200 | - |
| 51 | | | 300 | -13 |
| 52 | | | 400 | - |
| 53 | | | 500 | - |

| | | | | |
|---|---|---|---|---|
| * CFPP2-Wert "-": nicht bestimmt | | | | |

Die Bestimmung der CFPP-Werte erfolgte nach EN 116. Hierzu wurde ein handelsübliches automatisches CFPP Analysengerät, wie z.B. erhältlich von WalterHerzog GmbH, Lauda-Königshofen, Deutschland, Typ MP842, verwendet. Vergleiche hierzu auch die Bedienungsanleitung zur Bestimmung des CFPP 2-Wertes.

Wie die obigen Versuchsergebnisse zeigen, führt der Zusatz von Hydrocarbylvinyletherhomopolymeren zu üblichen Kaltfliessverbesserern zu einer Erniedrigung des CFPP-Wertes bei wesentlich geringeren Dosiermengen der Kaltfließverbesserer. Außerdem wird, wie der Vergleich der Versuche 38 und 39 zeigt, kein CFPP2-Wert mehr beobachtet.

## Patentansprüche

1. Verwendung eines Homopolymers eines Hydrocarbylvinylethers zur Verbesserung der Wirkung eines Kaltfließverbesserers für Brennstoffölzusammensetzungen, der ausgewählt ist unter Copolymeren von Ethylen mit wenigstens einem Vinylcarbonsäureester, wobei das Gewichtsverhältnis von Wirkungsverbesserer zu Kaltfließverbesserer 1:5 bis 1:500 beträgt.

2. Verwendung eines Additivgemischs, umfassend
i) als Komponente A wenigstens ein Homopolymer eines Hydrocarbylvinylethers und
ii) als Komponente B wenigstens einen Kaltfließverbesserer, der ausgewählt ist unter Copolymeren von Ethylen mit wenigstens einem Vinylcarbonsäureester,
zur Verringerung des CFPP-Werts einer Brennstoffölzusammensetzung und gegebenenfalls außerdem zur Verringerung des CFPP2-Werts und/oder zur Vermeidung eines Aspiration-Wertes, wobei das Gewichtsverhältnis von Komponente A zu Komponente B 1:5 bis 1:500 beträgt.

3. Verwendung nach einem der vorhergehenden Ansprüche, wobei der Vinylcarbonsäureester Vinylacetat ist.

4. Verwendung nach einem der vorhergehenden Ansprüche, wobei der Vinylcarbonsäureester in einer Menge von 10 bis 50 Gew.-%, bezogen auf die Gesamtmenge der einpolymerisierten Monomere, einpolymerisiert ist.

5. Verwendung nach einem der vorhergehenden Ansprüche, wobei die Brennstoffölzusammensetzung ausgewählt ist unter Heizölen und Dieselkraftstoffen.

6. Verwendung nach einem der vorhergehenden Ansprüche, wobei die Brennstoffölzusammensetzung Erdölmitteldestillat umfasst.

7. Verwendung nach einem der vorhergehenden Ansprüche, wobei die Brennstoffölzusammensetzung einen Schwefelgehalt von weniger als 500 ppm (0,05 Gew.-%) aufweist.

8. Verwendung nach einem der vorhergehenden Ansprüche, wobei die Brennstoffölzusammensetzung einen Anteil an regenerativem Kraftstoff aufweist.

9. Verwendung nach einem der vorhergehenden Ansprüche, wobei das Homopolymer des Hydrocarbylvinylethers folgende Strukturformel aufweist: worin
R¹ für C₁-C₄₀-Alkyl, das gegebenenfalls durch eine oder mehrere Gruppierungen, die ausgewählt sind unter CO, NR⁵, O und S, unterbrochen, und/oder durch einen oder mehrere Reste, die ausgewählt sind unter NR⁵R⁶, OR⁵, SR⁵, COR⁵, COOR⁵, CONR⁵R⁶ und Aryl, substituiert ist, oder für Aryl steht,
R², R³ und R⁴ jeweils unabhängig voneinander für H oder C₁-C₄₀-Alkyl stehen,
R⁵ und R⁶ jeweils unabhängig voneinander für H oder für C₁-C₄-Alkyl stehen und
n für eine zahl von 2 bis 3000 steht.

10. Verwendung nach Anspruch 9, wobei R², R³ und R⁴ für H und R¹ für C₁-C₄₀-Alkyl steht.

11. Verwendung nach einem der vorhergehenden Ansprüche, zur Verbesserung der Kaltfließeigenschaften der Brennstoffölzusammensetzungen.

12. Additivgemisch, umfassend
a) wenigstens eine Komponente A gemäß der Definition in einem der Ansprüche 2, 9 und 10, und
b) wenigstens eine Komponente B gemäß der Definition in einem der Ansprüche 2, 3 und 4,
wobei das Gewichtsverhältnis von Komponente A zu Komponente B 1:5 bis 1:500 beträgt.

13. Brennstoffölzusammensetzung, enthaltend eine Hauptmenge eines Kohlenwasserstoff-Brennstoffs und eine wirksame Menge eines Additivgemischs gemäß der Definition in einem der Ansprüche 1 bis 10 oder 12 und gegebenenfalls mindestens einen weiteren Zusatzstoff.

14. Brennstoffölzusammensetzung nach Anspruch 13, wobei es sich bei dem Brennstoff um Dieselkraftstoff, Heizöl oder Kerosin handelt.

15. Brennstoffölzusammensetzung nach Anspruch 14, wobei der Dieselkraftstoff durch Raffination, Kohlevergasung oder Gasverflüssigung erhältlich ist, oder ein Gemisch solcher Kraftstoffe ist und gegebenenfalls mit regenerativen Kraftstoffen vermischt ist.

16. Brennstoffölzusammensetzung nach einem der Ansprüche 14 oder 15, wobei der Dieselkraftstoff einen Schwefelgehalt von höchstens 500 ppm aufweist.

17. Additivkonzentrat, enthaltend ein Additivgemisch gemäß der Definition in Anspruch 12 und wenigstens ein Verdünnungsmittel sowie gegebenenfalls mindestens einen weiteren Zusatzstoff.

## Claims

1. The use of a homopolymer of a hydrocarbyl vinyl ether for improving the effectiveness of a cold flow improver for fuel oil compositions, said cold flow improver being selected from copolymers of ethylene with at least one vinyl carboxylate, the weight ratio of effectiveness improver to cold flow improver being from 1:5 to 1:500.

2. The use of an additive mixture comprising
i) as component A, at least one homopolymer of a hydrocarbyl vinyl ether and
ii) as component B, at least one cold flow improver which is selected from copolymers of ethylene with at least one vinyl carboxylate,
for reducing the CFPP value of a fuel oil composition and optionally also for reducing the CFPP2 value and/or for avoiding an aspiration value, the weight ratio of component A to component B being from 1:5 to 1:500.

3. The use according to either of the preceding claims, wherein the vinyl carboxylate is vinyl acetate.

4. The use according to any of the preceding claims, wherein the vinyl carboxylate is copolymerized in an amount of from 10 to 50% by weight, based on the total amount of the copolymerized monomers.

5. The use according to any of the preceding claims, wherein the fuel oil composition is selected from heating oils and diesel fuels.

6. The use according to any of the preceding claims, wherein the fuel oil composition comprises mineral oil middle distillate.

7. The use according to any of the preceding claims, wherein the fuel oil composition has a sulfur content of less than 500 ppm (0.05% by weight).

8. The use according to any of the preceding claims, wherein the fuel oil composition comprises a proportion of renewable fuel.

9. The use according to any of the preceding claims, wherein the homopolymer of the hydrocarbyl vinyl ether has the following structural formula: where
R¹ is C₁-C₄₀-alkyl which is optionally interrupted by one or more groups selected from CO, NR⁵, O and S, and/or is substituted by one or more radicals selected from NR⁵R⁶, OR⁵, SR⁵, COR⁵, COOR⁵, CONR⁵R⁶ and aryl, or is aryl,
R², R³ and R⁴ are each independently hydrogen or C₁-C₄₀-alkyl,
R⁵ and R⁶ are each independently hydrogen or C₁-C₄-alkyl and
n is a number from 2 to 3000.

10. The use according to claim 9, wherein R², R³ and R⁴ are each hydrogen and R¹ is C₁-C₄₀-alkyl.

11. The use according to any of the preceding claims for improving the cold flow properties of fuel oil compositions.

12. An additive mixture comprising
a) at least one component A as defined in any of claims 2, 9 and 10, and
b) at least one component B as defined in any of claims 2, 3 and 4,
where the weight ratio of component A to component B is from 1:5 to 1:500.

13. A fuel oil composition comprising a majority of a hydrocarbon fuel and an effective amount of an additive mixture as defined in any of claims 1 to 10 or 12 and optionally at least one further additive.

14. The fuel oil composition according to claim 13, wherein the fuel is diesel fuel, heating oil or kerosene.

15. The fuel oil composition according to claim 14, wherein the diesel fuel is obtainable by refining, coal gasification or gas liquefaction, or is a mixture of such fuels and is optionally admixed with renewable fuels.

16. The fuel oil composition according to claim 14 or 15, wherein the diesel fuel has a sulfur content of at most 500 ppm.

17. An additive concentrate comprising an additive mixture as defined in claim 12 and at least one diluent and also optionally at least one further additive.

## Revendications

1. Utilisation d'un homopolymère d'un hydrocarbylvinyléther pour améliorer l'effet d'un agent d'amélioration de l'écoulement à froid pour compositions d'huiles combustibles, qui est choisi parmi les copolymères d'éthylène avec au moins un ester de vinyle d'acide carboxylique, le rapport pondéral de l'agent d'amélioration de l'effet à agent d'amélioration de l'écoulement à froid est de 1:5 à 1:500.

2. Utilisation d'un mélange d'additifs, comprenant
i) comme composant A au moins un homopolymère d'un hydrocarbylvinyléther et
ii) comme composant B au moins un agent d'amélioration de l'écoulement à froid, qui est choisi parmi les copolymères d'éthylène avec au moins un ester de vinyle d'acide carboxylique,
pour diminuer la valeur CFPP (Cold Filter Plugging Point - TLF - température limite de filtrabilité) d'une composition d'huile combustible et le cas échéant en outre pour diminuer la valeur CFPP2 et/ou pour éviter une valeur d'aspiration, le rapport pondéral du composant A au composant B étant de 1:5 à 1:500.

3. Utilisation selon l'une quelconque des revendications précédentes, l'ester de vinyle d'acide carboxylique étant l'acétate de vinyle.

4. Utilisation selon l'une quelconque des revendications précédentes, où l'ester de vinyle d'acide carboxylique est copolymérisé en une quantité de 10 à 50% en poids, par rapport à la quantité totale des monomères copolymérisés.

5. Utilisation selon l'une quelconque des revendications précédentes, la composition d'huile combustible étant choisie parmi les huiles de chauffage et les gazoles routiers.

6. Utilisation selon l'une quelconque des revendications précédentes, la composition d'huile combustible comprenant un distillat de pétrole.

7. Utilisation selon l'une quelconque des revendications précédentes, la composition d'huile combustible présentant une teneur en soufre inférieure à 500 ppm (0,05% en poids).

8. Utilisation selon l'une quelconque des revendications précédentes, la composition d'huile combustible présentant une proportion de carburant provenant d'une source renouvelable.

9. Utilisation selon l'une quelconque des revendications précédentes, l'homopolymère de l'hydrocarbylvinyléther présentant la formule de structure suivante : où
R¹ représente C₁-C₄₀-alkyle, qui est le cas échéant interrompu par un ou plusieurs groupes, qui sont choisis parmi CO, NR⁵, O et S et/ou substitué par un ou plusieurs radicaux, qui sont choisis parmi NR⁵R⁶, OR⁵, SR⁵, COR⁵, COOR⁵, CONR⁵R⁴ et aryle, ou représente aryle,
R², R³ et R⁴ représentent, à chaque fois indépendamment l'un de l'autre, H ou C₁-C₄₀-alkyle,
R⁵ et R⁶ représentent, à chaque fois indépendamment l'un de l'autre, H ou C₁-C₄-alkyle et
n représente un nombre de 2 à 3000.

10. Utilisation selon la revendication 9, R², R³ et R⁴ représentant H et R¹ représentant C₁-C₄₀-alkyle.

11. Utilisation selon l'une quelconque des revendications précédentes, pour améliorer les propriétés d'écoulement à froid de compositions d'huile combustible.

12. Mélange d'additifs, comprenant
a) au moins un composant A selon la définition dans l'une quelconque des revendications 2, 9 et 10, et
b) au moins un composant B selon la définition dans l'une quelconque des revendications 2, 3 et 4, et
le rapport pondéral du composant A au composant B étant de 1:5 à 1:500.

13. Composition d'huile combustible, contenant une quantité principale d'un combustible hydrocarboné et une quantité active d'un mélange d'additifs selon la définition dans l'une quelconque des revendications 1 à 10 ou 12 et le cas échéant au moins un autre additif.

14. Composition d'huile combustible selon la revendication 13, où il s'agit, pour le combustible, de gazole routier, de mazout ou de kérosène.

15. Composition d'huile combustible selon la revendication 14, le gazole routier pouvant être obtenu par raffinage, par gazéification du charbon ou liquéfaction de gaz ou étant un mélange de ces carburants et étant le cas échéant mélangé avec des carburants provenant d'une source renouvelable.

16. Composition d'huile combustible selon l'une quelconque des revendications 14 ou 15, le gazole routier présentant une teneur en soufre d'au plus 500 ppm.

17. Concentrat d'additifs, contenant un mélange d'additifs selon la définition dans la revendication 12 et au moins un diluant ainsi que le cas échéant au moins un autre additif.
